# FASCICULE DE BREVET EUROPEEN

(11) **EP 0 538 158 B1**
(45) Date de publication et mention de la délivrance du brevet: **29.01.1997**
(21) Numéro de dépôt: 92420363.1
(22) Date de dépôt: 15.10.1992
(51) Int. Cl.: C22C 38/60

(54) **Acier à usinage facile, faiblement allié et résulfuré**
Niedrig legierter, aufgeschwefelter Automatenstahl
Low alloy, resulfurized free-cutting steel

(30) Priorité: 17.10.1991 FR 9113059
(43) Date de publication de la demande: 21.04.1993
(73) Titulaire: VALLOUREC INDUSTRIES, F-92100 Boulogne-Billancourt (FR)
(72) Inventeur: Malherbe, André, F-51300 Vitry-en-Perthois (FR); Pellicani, Félix, F-59620 Aulnoye Aymeries (FR); Szezesny, Régis, F-59230 St. Amand-les-Eaux (FR); Tomczyk, Michel, F-59880 Saint-Saulve (FR)
(74) Mandataire: Desolneux, Jean-Paul Charles

(56) Documents cités:
- EP-A- 0 371 840
- DD-A- 265 530
- DE-A- 2 323 623
- DE-A- 2 839 637
- FR-A- 2 088 862
- FR-A- 2 456 785
- US-A- 4 115 111

## Description

La présente invention est relative aux aciers faiblement alliés au carbone-manganèse et a pour objet des aciers de compositions particulières qui du fait notamment de leur teneur en soufre et de la composition de leurs inclusions oxydées sont particulièrement aptes à l'usinage à grande vitesse en particulier par des outils en carbures ou en céramique et au décolletage à grande vitesse de coupe, notamment à partir de tubes réalisés dans lesdits aciers.

On connaît actuellement des aciers dont les caractéristiques d'usinabilité sont améliorées par la présence de soufre dans une gamme de teneur allant de 0,020 à 0,040 % en poids. Ces aciers ont toutefois des performances en usinage limitées qui ne permettent pas d'atteindre les grandes vitesses de coupe et/ou d'utiliser des outils de coupe en carbure ou en céramique dans de bonnes conditions. Par contre ces aciers à usinabilité améliorée gardent en général des caractéristiques mécaniques en particulier en traction voisines de celles correspondant à leur composition de base.

On connaît également des aciers pour décolletage semi-calmés par des additions de silicium contenant de l'ordre de 0,3 % de soufre en poids. Ces aciers sont usinables à grande vitesse de coupe avec des outils de coupe en carbure ou en céramique.

Dans certains cas, même, la recherche des performances les plus élevées nécessite l'addition combinée de soufre, de Tellure (ou sélénium) et/ou de Plomb ou de Bismuth.

Ces aciers présentent en général une grande quantité d'inclusions d'oxydes et de sulfures et une teneur en oxygène élevée supérieure à 0,0100 % en poids.

Ces aciers dont la caractéristique essentielle sinon exclusive est de présenter des propriétés aussi élevées que possible au décolletage ont par ailleurs une résilience très médiocre et il est impossible de les assembler par soudage à l'arc. On peut également souligner les problèmes de toxicité liés à la manipulation notamment au stade de l'élaboration du métal liquide des éléments Tellure, Sélénium, Plomb, Bismuth ainsi que lors du recyclage des ferrailles et copeaux.

De plus les aciers avec 0,30 % en poids de soufre ont des caractéristiques mécaniques à la traction basses, voisines de celle d'un acier A37 selon norme AFNOR. Des nuances pour traitement thermique ont été normalisées mais leurs performances au décolletage sont alors plus faibles.

La demande de brevet DE 2323623 décrit des aciers au soufre contenant en % en poids : C 0,10 à 0,60 ; Si 0,05 à 0,40 ; S 0,04 à 0,15 ; Ca 0,0005 à 0,0015 et comportant des inclusions d'oxydes : Ca 0 - Al₂ O₃-Si O₂ dont la composition se trouve dans le domaine de la mullite du diagramme ternaire correspondant. Les teneurs des composants du mélange d'oxydes ne sont pas précisées ; on indique seulement une teneur en O₂ de l'acier liquide, avant désoxydation par Ca/Si, comprise entre 0,01 et 0,04 % en poids.

Les résultats d'usinage des aciers ainsi élaborés montrent une amélioration importante de l'aptitude à la coupe à grande vitesse principalement au moyen d'outils à base de carbures. Aucune indication précise n'est donnée sur les propriétés mécaniques de ces aciers.

Le brevet US 4,115,111 décrit des aciers de décolletage contenant en % en poids : C 0,05 à 0,65 ; Si 0,10 à 0,40 ; Mn 0,25 à 1,70 ; Ni 0 à 4,5 ; Cr 0 à 3,5 ; Mo 0 à 1 et Ca 0,0002 à 0,0010 ainsi qu'au moins 1 élément du groupe comprenant Pb à raison de 0,03 à 0,30 et S à raison de 0,04 à 0,10 cet acier contenant de plus 30 à 100 g/tonne d'inclusions d'oxydes contenant en % en poids : Si O₂ 40 à 60 ; Ca 0 5 à 30 et Al₂ O₃ 25 à 40 ; ces inclusions ayant un point de fusion compris entre 1200 et 1600° C.

Ce document ne précise pas le domaine exact du diagramme ternaire Ca 0 - Al₂ O₃ - Si O₂ dans lequel doit se situer de préférence la composition des inclusions. Cependant la température de fusion des oxydes inférieures à 1600° C et la teneur minimale en Ca 0 de 5 % montrent que la majeure partie du domaine de la mullite et de celui adjacent du corindon ne sont pas acceptables.

Par ailleurs, alors que la teneur maximale en inclusions d'oxydes est définie comme étant de 100 g/tonne la teneur minimale en oxygène de 0,01 % en poids précisée en plusieurs endroits dans la demande DE 2323623 correspond déjà à 100 g/tonne d'oxygène c'est-à-dire environ le double en poids d'oxydes.

Le but de la présente invention est de proposer une famille d'aciers au carbone-manganèse utilisables notamment pour la construction mécanique ayant une excellente aptitude au décolletage et donnant d'excellentes performances à l'usinage à grande vitesse par des outils en carbure ou céramique, performances supérieures à celles obtenues avec des aciers à usinabilité améliorée cités ci-dessus tout en gardant de bonnes caractéristiques mécaniques et ne présentant pas les inconvénients des aciers de décolletage à 0,30 % en poids de soufre cités plus haut.

L'invention a en particulier pour but la création par l'utilisation d'un procédé spécifique d'une famille d'aciers de décolletage propres, ne nécessitant pas la mise en oeuvre d'éléments toxiques, couvrant une large gamme de caractéristiques mécaniques et présentant des caractéristiques de résilience bien meilleures que celles de l'acier de décolletage à 0,30 % en poids de soufre.

Le procédé selon l'invention est un procédé de préparation d'un acier apte au décolletage à grande vitesse dans lequel on élabore un acier au carbone-manganèse contenant en % en poids C 0,05 à 0,45 ; Mn 0,80 à 1,65 ; S 0,050 à 0,12 ; P ≤ 0,030 et dans lequel, après la phase initiale d'élaboration au four à arc, puis le transfert de l'acier liquide dans une poche, on traite cet acier pour le désoxyder par introduction en poche en fil fourré d'un silico-calcium dont la composition et la quantité sont déterminées de façon à obtenir dans l'acier, une teneur en % en poids de : Si 0,10 à 0,35 et Ca 0,001 à 0,010, les inclusions d'oxydes réparties dans l'ébauche contenant en % en poids : Al₂ O₃ 15 à 50 ; Si O₂ 20 à 60 et Ca O + Mn 0 15 à 50, la composition de ces inclusions étant située à l'intérieur du domaine comprenant l'anorthite et la gehlénite du diagramme ternaire Al₂ O₃-Si O₂ - Ca O, la teneur en Mn O étant ajoutée à Ca O et limitée à 10 % de l'ensemble des oxydes, l'aluminium étant entièrement sous forme oxydée et la teneur en % en poids de l'oxygène total étant comprise entre 0,0015 et 0,0080 le reste étant constitué par les impuretés habituelles et le fer.

Le procédé revendiqué suivant l'invention permet de préparer des aciers au carbone-manganèse à teneur limitée en soufre dont les conditions de désoxydation en poche par fil fourré au Ca/Si sont contrôlées avec précision grâce à la limitation de la teneur en oxygène total entre 0,0015 et 0,0080 % en poids et grâce à l'addition d'un excès de Ca tel que l'acier obtenu contienne 0,0010 à 0,0100 % poids de Ca en solution.

Les aciers au carbone-manganèse aptes au décolletage de la famille préparés par l'invention ont la composition suivante exprimée en pourcentages pondéraux :
- Carbone -: 0,05 à 0,45 %
- Manganèse -: 0,80 à 1,65 %
- Silicium -: 0,10 à 0,35 %
- Phosphore -: inférieur à 0,030 %
ainsi que les impuretés habituelles, le solde étant du fer.

Ils contiennent également :
- Soufre -: 0;050 à 0,12 %
- Calcium -: 0,001 à 0,010 %
l'aluminium étant entièrement sous forme oxydée, et les inclusions non métalliques d'oxydes comprennent en pourcentage pondéraux :
- Al ₂ O₃: 15 à 50 %
- Si O₂: 20 à 60 %
- CaO + MnO: 15 à 50 %
la teneur totale en oxygène étant comprise entre 0,0015 et 0,0080 %.

Les inclusions non métalliques se situent sur le diagramme de représentation du système Al ₂ O₃ - Si O₂ - MnO/CaO dans le domaine de l'Anorthite ou de la Gehlenite. Un tel diagramme de représentation du système Al ₂ O₃ - Si O₂ - MnO/CaO se trouve par exemple dans "Phase diagrams for ceramists" Edited and Published by the American Ceramic Society 1964 figure 630 page 219. MnO et CaO sont des oxydes dont le role est estimé similaire. Dans la mesure où le pourcentage de MnO est faible (inférieur à 10 %) on peut donc cumuler CaO + MnO pour se rapporter au diagramme du système Al ₂ O₃-Si O₂ - CaO où seul CaO est représenté et prendre la valeur de CaO + MnO pour une valeur de CaO.

De façon avantageuse pour la mise en oeuvre de l'acier par soudage par un procédé de soudage à l'arc électrique avec métal d'apport on limite la teneur en carbone à 0,22 % en poids et la somme teneur en carbone plus teneur en manganèse/6 à 0,48 % en poids soit C % + $\frac{\text{Mn %}}{\text{6}}$ ≤ 0,48 %.

Avantageusement également la teneur en soufre est comprise entre 0,080% et 0,12 % en poids.

La composition ci-dessus décrite permet, tout en obtenant de bonnes caractéristiques mécaniques à la traction, d'obtenir un type d'inclusions d'oxydes et de sulfures favorables, réparties de manière homogène dans le métal et en quantité limitée et contrôlée. Cet ensemble de caractéristiques rend ces aciers aptes au décolletage dans d'excellentes conditions, ceci malgré la teneur relativement basse en soufre, en particulier pour le décolletage utilisant les outils carbure ou céramique.

Il est particulièrement intéressant pour fabriquer l'acier d'utiliser le procédé de coulée continue rotative, en soit connu.

Ce procédé est par exemple décrit dans l'article de la Revue de métallurgie CIT, Février 1981 pages 119-135.

Un tel procédé permet d'assurer l'homogénéité du métal, tant au niveau de la composition chimique que de la répartition des inclusions, sur toute la longueur coulée.

L'élaboration de l'acier coulé ensuite en continu qui est faite avantageusement en poche après fusion en four électrique à l'arc sera exécutée avec soin de façon à conserver toujours le métal homogène et à l'abri de l'oxydation, le métal étant, dans sa phase finale traité au Calcium, par l'introduction dans la poche de métal liquide d'un fil fourré tel que décrit dans le brevet européen n° 87 420052.0 à base de silico-calcium.

Il est particulièrement intéressant d'utiliser l'acier selon l'invention sous forme de tube, par exemple de tubes étirés, ceci réduisant les temps de décolletage par suppression de l'opération de perçage du trou intérieur.

En utilisant un tube, on est également certain d'éviter les ségrégations centrales qui pourraient se trouver au coeur des barres, ségrégations qui, on l'a déjà expliqué ci-dessus, sont très réduites si on utilise le procédé de coulée continue rotative.

De la sorte l'utilisation de tubes au lieu de barres est une garantie complémentaire pour le produit destiné au décolletage.

A titre d'exemple, non limitatif, on a comparé les résultats d'un acier selon l'invention à des aciers normalisés préexistants.

Les compositions sont les suivantes en pourcentages pondéraux :
- Acier A selon :
   TU52b (norme AFNOR NFA 49310)
   - C :: 0,178 %
   - Si :: 0,265 %
   - Mn :: 1,270 %
   - S :: 0,006 %
   - P :: 0,014 %
   - Al :: 0,024 %
   - Ca :: 0,0015 %
   - O total :: 0,0022 %

Les inclusions d'oxydes sont constituées d'aluminates de calcium Al₂ O₃ - CaO ou de spinelles Al₂ O₃ - Mgo associés à des sulfures mixtes (Ca, Mn)S. On trouve en outre des inclusions isolées de sulfures de manganèse MnS en faible quantité.
- Acier B (version acier à usinabilité améliorée de l'acier A).
   selon
   TU 52 b q2 (norme AFNOR NFA 49310)
   - C :: 0,180 %
   - Si :: 0,183 %
   - Mn :: 1,340 %
   - S :: 0,028 %
   - P :: 0,016 %
   - Al :: 0,022 %
   - Ca: 0,0016 %
   - O total :: 0,0022 %

Ici les inclusions d'oxydes sont constituées d'aluminates de calcium Al₂O₃ - CaO ou de spinelles Al₂O₃ - MgO associés à des sulfures mixtes (Ca, Mn)S. On trouve en dehors de ces inclusions de nombreuses inclusions de sulfure de manganèse.

Acier C selon l'invention.
- C :: 0,172 %
- Si :: 0,191 %
- Mn :: 1,430 %
- P :: 0,018 %
- S :: 0,090 %
- Al :: ≤ à 0,005 %
- Ca :: 0,0014 %
- O total :: 0,0026 %
ayant des inclusions d'oxydes dont la composition moyenne est la suivante en pourcentages pondéraux :
- Al ₂ O₃ :: 34 %
- Si O₂ :: 30 %
- CaO :: 36 %

Cette composition se situe dans le domaine de la Gehlenite du diagramme ternaire Al₂ O₃ - Si O₂ - CaO cité antérieurement.

Dans cet acier C le soufre est essentiellement combiné sous forme de sulfures MnS.

Ces trois aciers ont été soumis un test de chariotage sur tube étiré écrouté avec outil carbure, référencé SAFETY TPMR 16 n° 030476S4 de la Société SAFETY, non revêtu et sans lubrifiant.

On a comparé :
- la durée pour créer une usure de 0,4 mm de l'arête de l'outil à une vitesse de coupe de 180 m/min (durée de vie)
   et
- la vitesse de coupe en m/min donnant une usure de 0,4 mm de l'arête de l'outil en 20 minutes (VB 20-0,4).

Les résultats sont les suivants :

| | durée de vie | VB 20-0,4 |
|---|---|---|
| Acier A | 10 min | 160 m/min |
| | | |
| | | |
| Acier B à usinabilité améliorée | 25 min | 220 m/min |
| | | |
| Acier C de l'invention | 87 min | 300 m/min |

On voit que l'acier selon l'invention (acier C) présente des résultats très supérieurs à ceux obtenus avec l'acier à usinabilité améliorée existant (acier B) et sans commune mesure avec l'acier non destiné à l'usinage (acier A).

On a par ailleurs comparé par un essai de productivité avec outils carbure avec des critères identiques un acier de décolletage à 0,30 % en poids de soufre avec l'acier C de l'invention.

En 6 heures on a trouvé une production quasiment identique pour les deux aciers, ceci malgré les différences de caractéristiques mécaniques défavorables pour l'acier C, acier de l'invention :

Acier à 0,30 % poids de soufre selon NFA 35561 (nuance S300).
- R ρ 0,2: 539 MPa
- Rm: 558 MPa
- A % 5,65 √S: 11,4 %

Acier C de l'invention
- R ρ 0,2: 704 MPa
- Rm: 765 MPa
- A % 5,65 √S: 8,4 %

Ceci montre clairement que l'acier selon l'invention est particulièrement approprié au décolletage à grande vitesse avec des outils carbure ou céramique.

Les aciers selon l'invention présentent donc l'avantage d'avoir des propriétés d'usinabilité bien meilleures que celles des aciers à usinabilité améliorée et du même ordre de grandeur que celles des aciers de décolletage à 0,30 % poids de soufre sans présenter, notamment sur le plan des caractéristiques mécaniques et de la mise en oeuvre les inconvénients de ces aciers à 0,30 % poids de soufre.

## Revendications

1. Procédé de préparation d'un acier apte au décolletage à grande vitesse à grande vitesse dans lequel on élabore un acier au carbone-manganèse contenant en % en poids C 0,05 à 0,45 ; Mn 0,80 à 1,65 ; S 0,050 à 0,12 ; P ≤ 0,030 et dans lequel, après la phase initiale d'élaboration au four à arc, puis le transfert de l'acier liquide dans une poche, on traite cet acier pour le désoxyder par introduction en poche en fil fourré d'un silico-calcium dont la composition et la quantité sont déterminées de façon à obtenir dans l'acier, une teneur en % en poids de : Si 0,10 à 0,35 et Ca 0,001 à 0,010, les inclusions d'oxydes réparties dans l'ébauche contenant en % en poids : Al₂ O₃ 15 à 50 ; Si O₂ 20 à 60 et Ca 0 + Mn 0 15 à 50, la composition de ces inclusions étant située à l'intérieur du domaine comprenant l'anorthite et la gehlénite du diagramme ternaire Al₂ O₃ - Si O₂ - Ca O, la teneur en Mn 0 étant ajoutée à Ca 0 et limitée à 10 % de l'ensemble des oxydes, l'aluminium étant entièrement sous forme oxydée et la teneur en % en poids de l'oxygène total étant comprise entre 0,0015 et 0,0080 le reste étant constitué par les impuretés habituelles et le fer.

2. Procédé suivant revendication 1 caractérisé en ce que la teneur en carbone est inférieure ou égale à 0,22 % en poids la somme C + $\frac{\text{Mn}}{\text{6}}$ étant inférieure ou égale à 0,48 % en poids.

3. Procédé suivant revendication 1 ou 2 caractérisé en ce que la teneur en soufre n'est pas inférieure à 0,080 % en poids.

4. Procédé suivant l'une des revendications 1 à 3 caractérisé en ce que l'acier est coulé par le procédé de coulée continue rotative.

5. Tube d'acier pour décolletage caractérisé en ce que l'acier de base a été élaboré selon le procédé de l'une quelconque des revendications 1 à 4.

## Patentansprüche

1. Verfahren zur Herstellung eines zum Abspanen mit hoher Geschwindigkeit geeigneten Stahls, bei dem man einen Kohlenstoff-Mangan-Stahl erzeugt, der in Gew.-% 0,05-0,45 C; 0,80-1,65 Mn; 0,050-0,12 S; ≤ 0,030 P enthält, und bei dem man nach der Anfangserzeugungsphase im Lichtbogenofen und danach dem Überführen des flüssigen Stahls in eine Pfanne diesen Stahl behandelt, um ihn durch Einführung eines Drahtes in die Pfanne zu des-oxidieren, der mit einem Silico-Calcium gefüllt ist, dessen Zusammensetzung und Menge so bestimmt werden, um im Stahl einen Gew.-%-Gehalt von 0,10-0,35 Si und 0,001-0,010 Ca zu erhalten, wobei die im Rohling verteilten Einschlüsse von Oxiden in Gew.-%: 15-50 Al₂O₃; 20-60 SiO₂; und 15-50 CaO + MnO enthalten, die Zusammensetzung dieser Einschlüsse im Inneren des den Anorthit und den Gehlenit enthaltenden Bereichs des ternären Al₂O₃-SiO₂-CaO-Diagramms liegt, der dem CaO zugefügte MnO-Gehalt auf 10 % der Gesamtheit der Oxide begrenzt ist, das Aluminium ganz in oxidierter Form ist und der Gew.-%-Gehalt des gesamten Sauerstoffs im Bereich von 0,0015 bis 0,0080 liegt, während der Rest aus den üblichen Verunreinigungen und dem Eisen besteht.

2. Verfahren nach Anspruch 1, dadurch gekennzeichnet, daß der Gehalt an Kohlenstoff unter oder gleich 0,22 Gew.-% ist, wobei die Summe C + $\frac{\text{Mn}}{\text{6}}$ unter oder gleich 0,48 Gew.-% ist.

3. Verfahren nach Anspruch 1 oder 2, dadurch gekennzeichnet, daß der Gehalt an Schwefel nicht unter 0,080 Gew.-% ist.

4. Verfahren nach einem der Ansprüche 1 bis 3, dadurch gekennzeichnet, daß der Stahl durch das Rotationsstranggußverfahren gegossen wird.

5. Rohr aus Stahl zum Automatenabspanen, dadurch gekennzeichnet, daß der Basisstahl gemäß dem Verfahren nach irgendeinem der Ansprüche 1 bis 4 erzeugt wurde.

## Claims

1. A process for preparing a steel suitable for high-speed free-cutting which comprises producing a carbon-manganese steel containing in % by weight: C 0.05 to 0.45; Mn 0.80 to 1.65; S 0.050 to 0.12; P ≤ 0.030 and, after the initial phase of production in an arc furnace and then transfer of the liquid steel into a ladle, treating said steel to deoxidise it by the introduction into the ladle in the form of a coated wire of a silico-calcium whose composition and quantity are so determined as to produce in the steel a content in % by weight of: Si 0.10 to 0.35 and Ca 0.001 to 0.010, the inclusions of oxides which are distributed in the blank containing in % by weight: Al₂O₃ 15 to 50; SiO₂ 20 to 60 and CaO + MnO 15 to 50, the composition of said inclusions being within the area comprising anorthite and gehlenite of the ternary diagram Al₂O₃ - SiO₂ - CaO, the content of MnO being added to CaO and limited to 10% of the total of the oxides, the aluminium being entirely in oxidised form and the content in % by weight of the total oxygen being between 0.0015 and 0.0080, the balance being formed by the usual impurities and iron.

2. A process according to claim 1 characterised in that the content of carbon is less than or equal to 0.22% by weight, the sum C + $\frac{\text{Mn}}{\text{6}}$ being less than or equal to 0.48% by weight.

3. A process according to claim 1 or claim 2 characterised in that the content of sulphur is not less than 0.080% by weight.

4. A process according to one of claims 1 to 3 characterised in that the steel is cast by the continuous rotary casting process.

5. A steel tube for free-cutting characterised in that the base steel was prepared using the process according to any one of claims 1 to to 4.
